# EUROPÄISCHE PATENTSCHRIFT

(11) **EP 2 190 612 B1**
(45) Veröffentlichungstag und Bekanntmachung des Hinweises auf die Patenterteilung: **20.12.2017**
(21) Anmeldenummer: 08801098.8
(22) Anmeldetag: 01.08.2008
(51) Int. Cl.: B22D 27/02, B22D 27/04

(54) **VERFAHREN UND EINRICHTUNG ZUM ELEKTROMAGNETISCHEN RÜHREN VON ELEKTRISCH LEITENDEN FLÜSSIGKEITEN**
METHOD AND DEVICE FOR THE ELECTROMAGNETIC STIRRING OF ELECTRICALLY CONDUCTIVE FLUIDS
PROCÉDÉ ET MODULE D'AGITATION ÉLECTROMAGNÉTIQUE DE LIQUIDES ÉLECTRIQUEMENT CONDUCTEURS

(30) Priorität: 03.08.2007 DE 102007037340
(43) Veröffentlichungstag der Anmeldung: 02.06.2010
(73) Patentinhaber: Helmholtz-Zentrum Dresden - Rossendorf e.V., 01328 Dresden (DE); Technische Universität Dresden, 01062 Dresden (DE)
(72) Erfinder: NIKRITYUK, Petr., A., 01069 Dresden (DE); ECKERT, Sven, 01259 Dresden (DE); RÄBIGER, Dirk, 01209 Dresden (DE); WILLERS, Bernd, 01069 Dresden (DE); ECKERT, Kerstin, 01259 Dresden (DE); GRUNDMANN, Roger, 01729 Bannewitz (DE); GERBETH, Gunter, 01328 Dresden (DE)
(86) Internationale Anmeldenummer: PCT/DE2008/001260
(87) Internationale Veröffentlichungsnummer: WO 2009/018809

(56) Entgegenhaltungen:
- DE-A1- 3 730 300
- DE-B3-102004 017 443
- JP-A- 9 182 941
- US-A1- 2002 092 642
- MOEINIPOUR K ET AL: "EINFLUSS DES ROTIERENDEN MAGNETFELDES AUF DAS GEFUEGE UND DIE DENDRITEN DER GUSSLEGIERUNG EN AC-AL SI7MG" GIESSEREI, GIESSEREI VERLAG, DUSSELDORF, DE, Bd. 91, Nr. 12, 7. Dezember 2004 (2004-12-07), Seiten 18-20,22/23, XP001236781 ISSN: 0016-9765

## Beschreibung

Die Erfindung betrifft ein Verfahren und eine Einrichtung zum elektromagnetischen Rühren von elektrisch leitenden Flüssigkeiten im flüssigen Zustand und/oder während der Erstarrung der Flüssigkeiten unter Verwendung eines in der horizontalen Ebene eine Lorentzkraft erzeugenden, rotierenden Magnetfeldes.

Aufgrund ihrer kontaktlosen Wechselwirkung mit elektrisch leitfähigen Flüssigkeiten eröffnen zeitabhängige elektromagnetische Felder eine Möglichkeit zum Mischen von beispielsweise flüssigen Metallschmelzen. Über die Parameter Magnetfeldamplitude und -frequenz kann das elektromagnetische Feld in einfacher Weise unmittelbar und genau geregelt werden.

Die vorliegende Erfindung betrifft magnetische, meist in horizontaler Richtung umlaufende Wanderfelder, auch als rotierende Magnetfelder (engl. rotating magnetic fields RMF) bezeichnet.

Die Anwendung eines rotierenden Magnetfeldes beispielsweise auf einen mit flüssiger Metallschmelze gefüllten zylindrischen Behälter ruft eine in weiten Bereichen nahezu starre Rotationsbewegung der Metallschmelze hervor, welche kaum zum konvektiven Austausch im Volumen der Schmelze beiträgt. Für die zu beobachtenden Mischvorgänge ist im Wesentlichen die sogenannte meridionale Sekundärströmung verantwortlich, die in der meridionalen Ebene (r-z-Ebene) aufgrund des Druckunterschieds zwischen der Mitte des Behälters und den Randschichten am Boden und an der freien Oberfläche entsteht und deren Amplitude in Abhängigkeit von der Geometrie der betrachteten Strömung etwa um den Faktor Fünf bis Zehn geringer als die rotierende azimutale Strömung ausfällt. In der meridionalen Ebene, wie in der Druckschrift P.A. Nikrityuk, M. Ungarish, K. Eckert and R. Grundmann: Spin-up of a liquid metal flow driven by a rotating magnetic field in a finite cylinder: A numerical and analytical study, Phys. Fluids, 2005, vol. 17, 067101), beschrieben ist, bildet sich eine sogenannte Doppelwirbelstruktur aus, d.h. im Bereich der horizontalen Mittelebene des Behälters wird die flüssige Metallschmelze radial nach außen transportiert, strömt an den Seitenwänden nach oben bzw. unten und fließt am Boden und unterhalb der freien Oberfläche wieder zurück zur Achse. Die Richtung der sekundären Zirkulation stellt sich für beide Drehrichtungen des Magnetfeldes in derselben Weise ein. DE 10 2004 017 443 B3 beschreibt ein Verfahren und eine Vorrichtung zum Rühren von elektrisch leitenden Flüssigkeiten in Behältern unter Verwendung eines rotierenden Magnetfeldes mit einer Drehrichtung. Moeinipour, K. u. a. beschreiben den Einfluss des rotierenden Magnetfeldes auf die Eigenschaften der Gusslegierung EN AC-AlSi7Mg, speziell auf den Wachstum der Dendriten. [Moeinipour, K. u. a.: Einfluss des rotierenden Magnetfeldes auf das Gefüge und die Dendriten der Gusslegierung EN AC-AlSi7Mg. Giesserei Volume 91, Heft. 12 (2004), S. 18-20, 22-23.]

Ein wesentliches Problem im Hinblick auf die Anwendung eines rotierenden Magnetfeldes für das elektromagnetische Rühren besteht darin, dass der überwiegende Anteil der Bewegungsenergie der Schmelze für die primäre azimutale Rotationsbewegung aufgebracht wird, die aber nur in geringem Maße zur Durchmischung der Schmelze beiträgt. Eine Intensivierung des Mischvorganges ist in erster Linie durch eine Verstärkung der meridionalen Sekundärströmung möglich. Eine Erhöhung von Magnetfeldstärke oder Magnetfeldfrequenz bewirkt eine Anfachung der Sekundärströmung, d.h. eine Zunahme der Geschwindigkeitswerte in axialer und radialer Richtung sowie die Erzeugung zusätzlicher Verwirbelung, z.B. das Auftreten von Taylor-Görtler-Wirbeln, wie in den Druckschriften P.A. Nikrityuk, K. Eckert, R. Grundmann: Magnetohydrodynamics, 2004, 40, pp. 127-146. und P.A. Nikrityuk, K. Eckert, R. Grundmann: CD Proceeding of the Conference on Turbulence and Interactions TI2006, France, 2006, May 28-June 2, 2006, beschrieben ist, in der Nähe der Seitenwände. Dies führt zu einer intensiveren Durchmischung der flüssigen Metallschmelze.

Ein Problem besteht darin, dass gleichzeitig aber auch die Rotationsbewegung verstärkt wird und deutliche Störungen und Auslenkungen der freien Oberfläche der flüssigen Metallschmelze hervorruft. In der Folge kann es zu unerwünschten Effekten wie den Einschlüssen von Schlacke in der Schmelze oder der Aufnahme von Sauerstoff aus der Atmosphäre kommen.

Ein weiteres Problem tritt für das elektromagnetische Rühren beim Übergang von dem flüssigen Zustand in den Zustand der Erstarrung, d.h. während der gerichteten Erstarrung von metallischen Legierungen oder Halbleiterschmelzen, auf. In unmittelbarer Umgebung einer voranschreitenden Erstarrungsfront entmischt sich die Schmelze aufgrund der unterschiedlichen Löslichkeit einzelner Komponenten in der flüssigen bzw. festen Phase. Eine Strömung in unmittelbarer Umgebung der Erstarrungsfront wirkt dem Aufbau einer ausgedehnten Konzentrationsgrenzschicht entgegen, indem angereicherte Schmelze von der Erstarrungsfront weg transportiert wird. Strömt die Schmelze dabei ausschließlich in eine Richtung, kann es aber in anderen Volumenbereichen zu Entmischungen kommen, welche die mechanischen Eigenschaften des resultierenden Festkörpers merklich verschlechtern.

Rotierende Magnetfelder kommen bereits in metallurgischen Prozessen, wie dem Stranggießen von Stahl zum Einsatz. In der Druckschrift DE AS 1 962 341 wird dazu eine Anordnung einer mehrphasigen elektromagnetischen Wicklung zur Erzeugung eines Wanderfeldes senkrecht zur Gießrichtung an einer Stranggießanlage beschrieben.

Ein Verfahren zum Rühren der Stahlschmelze beim Stranggießen ist auch in der Druckschrift US 2003/0106667 beschrieben, bei dem zwei übereinander angeordnete und gegenläufig rotierende Magnetfelder eingesetzt werden. Während das untere Magnetfeld die eigentliche Funktion des Rührers übernimmt, kommt dem oberen Magnetfeld die Aufgabe zu, die rotierende Schmelze im Bereich der freien Oberfläche auf sehr kleine Geschwindigkeitswerte abzubremsen, um die negativen Auswirkungen des Rührens - eine Auslenkung und Verwirbelung der freien Oberfläche - zu kompensieren.

Ein Problem besteht darin, dass mit zwei Magnetrührern - einem unteren Magnetrührer und einem oberen Magnetrührer - gearbeitet wird. Dies bedeutet im Vergleich zum Gebrauch nur eines Magnetsystems einen höheren apparativen und regelungstechnischen Aufwand. Gleichzeitig weist ein derartiges Verfahren eine ungünstige Energiebilanz auf. Mit Hilfe des unteren Magnetrührers wird mechanische Energie in die Stahlschmelze gebracht und die Stahlschmelze in Rotation versetzt. Da aber im oberen Bereich der Stranggussanlage vom Anwender eine weit weniger intensive Rotation der Schmelze gewünscht wird, muss bei dieser Herangehensweise zusätzliche Energie im oberen Magnetrührer aufgewendet werden, um die Strömung dort zu bremsen.

In den Druckschriften DE 2 401 145 und DE 3 730 300 sind jeweils Verfahren zum elektromagnetischen Rühren in Stranggusskokillen beschrieben, bei denen eine periodische Änderung des Stromes in der Spulenanordnung vorgenommen wird. In der Druckschrift DE 2 401 145 ist beschrieben, dass mit dieser Verfahrensweise die Ausbildung von sekundären Weißbändern und Sekundärdendriten vermieden werden kann.

Mit dem in der Druckschrift DE 3 730 300 beschriebenen Verfahren wird eine Beruhigung der freien Badoberfläche erreicht. Es wird davon ausgegangen, dass das resultierende Magnetfeld im Innern der Schmelze gleichzeitig eine intensive Rührbewegung aufrechterhält. In beiden zuletzt genannten Druckschriften werden für die Zykluszeiten, in denen die Stromrichtung gewechselt werden soll, sehr weite Bereiche, namentlich zwischen einer Sekunde und 30 Sekunden angegeben. Die Zykluszeit, auch Periodendauer genannt, oder die Frequenz des Vorzeichenwechsels des Stroms ist ein wichtiger Parameter mit großem Einfluss auf die sich ausbildende Strömung.

Ein Problem besteht darin, dass in beiden Druckschriften keine Details über eine vorgebbare Periodendauer in Abhängigkeit von der Magnetfeldstärke, der Geometrie der Anordnung von Induktionsspulen oder den Materialeigenschaften der flüssigen Metallschmelze beschrieben sind.

Der Erfindung liegt die Aufgabe zugrunde, ein Verfahren zum elektromagnetischen Rühren von elektrisch leitfähigen Flüssigkeiten anzugeben, die derart geeignet ausgebildet sind, dass eine intensive dreidimensionale Strömung im Innern der Flüssigkeit zum Durchmischen im flüssigen Zustand bis in die unmittelbare Umgebung von Erstarrungsfronten erreicht und gleichzeitig eine ungestörte, freie Oberfläche der Flüssigkeit gewährleistet werden.

Die Aufgabe wird durch die Merkmale der Patentansprüche 1 und 8 gelöst.

In dem Verfahren zum elektromagnetischen Rühren von elektrisch leitenden Flüssigkeiten im flüssigen Zustand und/oder im Zustand des Beginns der Erstarrung der Flüssigkeit unter Verwendung eines in der horizontalen Ebene eine Lorentzkraft F_{L} erzeugenden, rotierenden Magnetfeldes,
werden im Kennzeichenteil gemäß dem Patentanspruch 1
- die Drehrichtung des in der horizontalen Ebene rotierenden Magnetfeldes in regelmäßigen, zeitlichen Abständen in Form einer Periodendauer T_{P} gewechselt, wobei die Frequenz des Richtungswechsels der Bewegung des Magnetfeldvektors derart eingestellt wird,
- im Zustand der Durchmischung der Flüssigkeit eine Periodendauer T_{P} zwischen zwei Richtungswechseln des Magnetfeldes in einem Zeitintervall ΔT_{PM} in Abhängigkeit von der Einstellzeit t_{i.a.} mit Bedingung $0.5 ⋅ {t}_{i . a .} < {T}_{PM} < 1.5 ⋅ {t}_{i . a .}$ eingestellt, und
- zu Beginn des Zustandes der Erstarrung der Flüssigkeit eine Periodendauer T_{P} zwischen zwei Richtungswechseln des Magnetfeldes in einem Zeitintervall ΔT_{PE} in Abhängigkeit von der Einstellzeit t_{i.a.} mit Bedingung $0.8 ⋅ {t}_{i . a .} < {T}_{PE} < 4 ⋅ {t}_{i . a}$ eingestellt, wobei die Einstellzeit t_{i.a.} durch die Gleichung ${t}_{i . a .} = {C}_{g} ⋅ {\left({B}_{0} \sqrt{\frac{σω}{ρ}}\right)}^{- 1}$ gegeben wird, in der sich nach einem Zuschalten des rotierenden Magnetfeldes in einer sich im Ruhezustand befindenden Flüssigkeit der Doppelwirbel der meridionalen Sekundärströmung ausbildet, und σ als elektrische Leitfähigkeit, ρ als Dichte der Flüssigkeit, ω als Frequenz und B₀ als Amplitude des Magnetfeldes und C_{g} als Konstante für den Einfluss von Größe und Form des Volumens der Flüssigkeit definiert werden.

Zur Ausbildung des rotierenden Magnetfeldes wird ein Drehstrom I_{D} verwndet, der beispielsweise in Form eines Drei-Phasenwechselstroms an mindestens drei an einem zylindrischen, die Flüssigkeit enthaltenden Behälter platzierte Paare von Induktionsspulen angelegt werden.

In dem Behälter können als elektrisch leitende Flüssigkeiten metallische oder Halbleiterschmelzen eingefüllt werden.

Bei der Durchmischung einer sich abkühlenden Schmelze wird demzufolge eine Periodendauer T_{P} nach Bedingung (I) mit 0.5·t_{i.a.} < T_{PM} < 1.5·t_{i.a.} gewählt, solange die Schmelze noch vollständig flüssig ist, während mit Beginn des Zustandes der Erstarrung die Periodendauer T_{P} so vergrößert wird, so dass nach Bedingung (II) 0.8·t_{i.a.} < T_{PE} < 4·t_{i.a.} erfüllt wird.

Entsprechend der sich im Verlauf des Zustands der gerichteten Erstarrung verringernden Höhe H₀ des Volumens der Schmelze kann die Amplitude B₀ des Magnetfeldes nachgeregelt werden.

Im Zustand einer temperaturkontrolliert gerichteten Erstarrung ist die Amplitude B₀ des Magnetfeldes so zu erhöhen, dass mindestens das Maximum der beiden Werte ${B}_{1} = \sqrt{\frac{ρ}{σω}} ⋅ \frac{100 ⋅ {V}_{sol}}{{H}_{0}}$ und ${B}_{2} = \sqrt{\frac{ρ}{σω}} ⋅ \frac{40 ⋅ {V}_{sol}^{\frac{3}{2}}}{\sqrt{{H}_{0} v}}$ erreicht wird, wobei v als kinematische Viskosität der Schmelze, Vₛₒₗ als Erstarrungsgeschwindigkeit, H₀ als Höhe des Schmelzenvolumens, und B₁ und B₂ als untere Grenzwerte der Amplitude B₀ des Magnetfeldes definiert werden, die sich im Verlauf der Erstarrung in Abhängigkeit der Parameter v, Vₛₒₗ und H₀ verändern können.

Die jeweiligen Periodendauern bei Durchmischung T_{PM} und bei Erstarrungsbeginn T_{PE}, in denen das Magnetfeld zugeschaltet anliegt, werden durch Pausen der Pausendauer Tpause, in denen kein Magnetfeld an der Schmelze anliegt, unterbrochen, wobei die Pausendauer T_{Pause} zur jeweiligen Periodendauer T_{P} mit T_{Pause} ≤ 0.5·T_{P} eingestellt wird.

Bei der Modulierung des Verlaufs der elektromagnetischen Kraft F_{L} können anstelle der Rechteckfunktion andere Pulsformen, wie beispielsweise Sinus, Dreieck oder Sägezahn, realisiert werden, wobei der Verlauf und der Maximalwert der Amplitude B₀ des Magnetfeldes so festgelegt werden, dass sich für die verschiedenen Pulsformen ein identischer Energieeintrag ergibt.

Die Einrichtung zum elektromagnetischen Rühren von elektrisch leitenden Flüssigkeiten im flüssigen Zustand und/oder im Zustand des Beginns der Erstarrung der Flüssigkeit unter Verwendung eines in der horizontalen Ebene eine Lorentzkraft F_{L} erzeugenden, rotierenden Magnetfeldes und unter Kontrolle des Temperaturverlaufs der Flüssigkeit mittels des erfindungsgemäßen Verfahrens enthält zumindest
- einen zylindrischen Behälter,
- eine den Behälter umgebende zentralsymmetrische Anordnung von mindestens drei Paaren von Induktionsspulen zur Ausbildung eines eine Lorentzkraft F_{L} erzeugenden, rotierenden Magnetfeldes,
- mindestens einen Temperatursensor zur Temperaturmessung der Flüssigkeit im Behälter,
wobei
die Paare der Induktionsspulen mit einer Steuer- und Regeleinheit in Verbindung stehen, die über eine angeschlossene Stromversorgungseinheit einen Drehstrom I_{D} an die Paare von Induktionsspulen weiterleitet, wobei die Phasenlage des die Paare der Induktionsspulen speisenden Drehstromes I_{D} in regelmäßigen, zeitlichen Abständen und entsprechend der vorgegebenen Periodendauer T_{PM} für die Durchmischung im flüssigen Zustand oder T_{PE} für die Durchmischung ab Beginn der Erstarrung um 180° verschoben wird und damit eine Umkehrung der Drehrichtung des Magnetfeldes und der die Strömung antreibenden Lorentkraft F_{L} erreicht wird, wobei die Steuer-/Regeleinheit mit dem Temperatursensor in Verbindung steht, dessen Temperaturdaten zum Zeitpunkt des Erstarrungsbeginns das Umschalten der Periodendauer von T_{PM} zu T_{PE} auslösen.

Der Behälter mit der elektrisch leitenden Flüssigkeit, die insbesondere eine Schmelze sein kann, kann vorzugsweise konzentrisch innerhalb der Induktionsspulen angeordnet sein.

Der Behälter kann mit einer Heizeinrichtung und/oder Kühleinrichtung versehen sein, die mit einem fest installierten Metallkörper in Verbindung stehen können.

Der Behälterboden kann in direktem Kontakt mit einem festen Metallkörper stehen, welcher im Innern von einem Kühlmedium durchflossen wird.

Die Seitenwände des Behälters können thermisch isoliert sein.

Der Kühlkörper kann mit einem Thermostaten in Verbindung stehen.

Zwischen dem Kühlkörper und dem Behälter kann sich ein Flüssigmetallfilm befinden, um einen stabilen Wärmeübergang bei geringem Übergangswiderstand zu erzielen.

Der Flüssigmetallfilm kann aus einer Galliumlegierung bestehen.

In der Bodenplatte und/oder den Seitenwänden des Behälters, in dem sich die Schmelze befindet, kann mindestens ein Temperatursensor z.B. in Form eines Thermoelements positioniert sein, welches ein Informationssignal über den Zeitpunkt des Beginns der Erstarrung liefert und mit der Steuer- und Regeleinheit verbunden ist.

Das erfindungsgemäße Verfahren nach einem der Ansprüche 1 bis 7 kann zum Rühren von elektrisch leitenden Flüssigkeiten in Form von metallischen Schmelzen in metallurgischen Prozessen oder in Form von Halbleiterschmelzen in der Kristallzüchtung, zur Reinigung von Metallschmelzen, beim Stranggießen oder bei der Erstarrung metallischer Werkstoffeverwendet werden..

Die Richtung des rotierenden Magnetfeldes wird in ganz bestimmten, regelmäßigen Zeitabständen umgekehrt. Die Umkehr erfolgt mittels der Steuereinrichtung zur Verschiebung der Phasen eine Drei-Phasenwechselstrom, wodurch sich die Drehrichtung der rotierenden Phasen eines Drei-Phasenwechselstromes und damit die Drehrichtung des rotierenden Magnetfeldes umkehrt.

Im Zeitraum der Umkehr der Strömungsrichtung tritt eine intensive meridionale Sekundärströmung bei gleichzeitig abgeschwächt ausgeprägter azimutaler Rotationsbewegung auf, wobei durch den ständig wiederkehrenden Richtungswechsel eine intensive Durchmischung erfolgt. Die effiziente Einstellung der Dauer der Periode T_{P} zwischen zwei Richtungswechseln spielt dabei die entscheidende Rolle.

Erfindungsgemäß gilt folgende Festlegung:
Für eine intensive Durchmischung des Schmelze bei gleichzeitig geringem Energieaufwand gilt die Bedingung: $0.5 ⋅ {t}_{i . a .} < {T}_{P} < 1.5 ⋅ {t}_{i . a .}$ oder
   für eine kontrollierte Erstarrung unter Vermeidung der Ausbildung von Entmischungszonen im Erstarrungsgefüge gilt die Bedingung: $0.8 ⋅ {t}_{i . a .} < {T}_{P} < 4 ⋅ {t}_{i . a .}$

Der Parameter t_{i.a.} stellt eine Einstellzeit (engl. initial adjustment time) dar, in der sich nach einem abrupten Zuschalten eines rotierenden Magnetfeldes in einer Schmelze, die sich zuvor im Ruhezustand befand, der für die meridionale Sekundärströmung typische Doppelwirbel herausgebildet hat.

Die charakteristische Einstellzeit t_{i.a.} errechnet sich nach einer Formel aus den Variablen elektrische Leitfähigkeit der Schmelze, Dichte der Schmelze sowie Frequenz und Amplitude des Magnetfeldes. Eine zugehörige Konstante berücksichtigt den Einfluss von Größe und Form des Schmelzvolumens und kann Zahlenwerte zwischen Drei und Fünf annehmen. Damit liegt gegenüber dem Stand der Technik, insbesondere gegenüber der Druckschrift DE 3 730 300 ein definierter Bereich für die Periodendauer T_{P} vor, in dem der Drehrichtungswechsel einstellbar ist.

Ein wesentliches Merkmal der Erfindung besteht darin, dass die Richtung des rotierenden Magnetfeldes in regelmäßigen, zeitlichen Abständen umgekehrt wird, wobei mit der Periodendauer T_{P} des Richtungswechsels ein wichtiger Parameter existiert, der spezifiziert werden kann, um das Rühren intensiv zu gestalten. Ein wesentliches Kriterium für den Erfolg des Verfahrens ist die Möglichkeit einer gezielten Kontrolle der Sekundärströmung. Für verschiedene Zielstellungen sind unterschiedliche Strömungsformen vorteilhaft.

Die vorliegende Erfindung kann in vorteilhafter Weise für das effiziente Rühren von Schmelzen und bei der gerichteten Erstarrung mehrkomponentiger Schmelzen eingesetzt werden. Um einen dabei eintretenden Mischungseffekt, z.B. bei der Reinigung oder dem Entgasen von Schmelzen, zu maximieren, ist es notwendig, die Intensität der volumengemittelten meridionalen Sekundärströmung im Vergleich zur primären azimutalen Rotationsbewegung zu verstärken. Die Zielstellung bei einer Anwendung des Verfahrens bei der gerichteten Erstarrung metallischer Legierungen besteht darin, dass neben einer thermischen Homogenisierung der Schmelze die Richtung der Strömung in unmittelbarer Umgebung der Erstarrungsfront im Zeitverlauf so variiert werden soll, dass sich ein zeitlicher Mittelwert für die radiale Geschwindigkeitskomponente nahe Null ergibt.

Die vorliegende Erfindung zeigt, dass das Geschwindigkeitsfeld der meridionalen Sekundärströmung in deutlicher und nachvollziehbarer Weise von Variationen des Parameters T_{P} abhängt.

Es wird offensichtlich, dass für eine effiziente Ausgestaltung des Verfahrens zum Rühren die zutreffende Einstellung der Periodendauer T_{P} im Hinblick auf die Zielstellung der jeweiligen Anwendung entscheidend ist. Bei der Spezifizierung von T_{P} sind die Stärke des Magnetfeldes, die Abmessungen und die Form des Schmelzenvolumens sowie die Materialeigenschaften der Schmelze einzubeziehen.

Die Erfindung wird nachstehend an zwei Ausführungsbeispielen mittels mehrerer Zeichnungen näher beschrieben.

Es zeigen:
- Fig. 1: eine schematische Darstellung einer Einrichtung zum elektromagnetischen Rühren zur Durchmischung einer flüssigen Schmelze in Verbindung mit dem erfindungsgemäßen Verfahren, wobei
- Fig. 1a: einen schematischen Aufbau der Einrichtung in Vorderansicht,
- Fig. 1b: eine Draufsicht auf die Einrichtung nach Fig. 1a,
- Fig. 1c: eine schematische Darstellung der Strömungsarten in einem in der horizontalen Ebene rotierenden Magnetfeld,
- Fig. 1d: eine Periodendauer (Tp)-Temperatur (T)-Darstellung der Schmelze im flüssigen Zustand und im Übergang zur Erstarrung, wobei Tₛₒₗ die Temperatur des Behälterbodens zu Beginn der Erstarrung bezeichnet, und
- Fig. 1e: eine Lorentzkraft (F_{L}/F_{LO})-Zeit(t)-Darstellung,
- Fig. 2: zwei schematische zylindrische Behälter mit flüssigen Metallschmelzen, wobei
- Fig. 2a: eine flüssige Schmelze eines Metalls und
- Fig. 2b: zwei übereinander befindliche Schmelzen zweier unterschiedlicher Metalle im Ruhezustand (im entmischten Zustand) zeigen,
- Fig. 3: die experimentell ermittelte Abhängigkeit der Intensität der meridionalen Sekundärströmung von der Periodendauer T_{P},
- Fig. 4: Ergebnisse numerischer Simulationen zur Mischung von flüssigem Blei (Pb) und flüssigem Zinn (Sn): Mischungsverhalten bei gleicher Zeit nach Beginn der Mischung (t/tₛₚᵢₙ₋ᵤₚ=1.92) , wobei Fig. 4a kontinuierliches RMF, Tₚ= ∞ Fig. 4b Tₚ/t_{i.a.} = 1.03 . Fig. 4c Tₚ/t_{i.a}. = 2. zeigen.
- Fig. 5: Darstellung der Ergebnisse numerischer Simulationen zur Mischung der Zinn-Konzentration in der unteren Behälterhälfte: Zeitliche Entwicklung der volumengemittelten Sn-Konzentration im unteren Behältervolumen für verschiedene Szenarios. $< {C}_{Sn} > = \frac{4 {\int }_{0}^{{H}_{0} / 2} {\int }_{0}^{{R}_{0}} {C}_{Sn} r dr dz}{{R}_{0}^{2} {H}_{0}}$
- Fig. 6: Erstarrung einer Al-Si-Legierung unter Magnetfeldeinfluss, B₀ = 6.5 mT, (Makrogefüge), wobei Fig. 6a kontinuierliches RMF, Tₚ= ∞ Fig. 6b Tₚ/t_{i.a.} = 1.67 .. Fig. 6c Tₚ/t_{i.a.} = 0.95 zeigen, und
- Fig. 7: Erstarrung einer Al-Si-Legierung unter Magnetfeldeinfluss (Mikrogefüge), wobei Fig. 7a kontinuierliches RMF, Tₚ= ∞ Fig. 7b Tₚ/t_{i.a.} = 1.67 zeigen.
- Fig. 8: eine radiale Verteilung des Flächenanteils an Primärkristallen in Al7wt%Si-Proben (mit sieben Gewichtsanteilen Si), die unter Magnetfeldeinfluss mit Variation der Pulsdauer T_{P} erstarrt wurden.

Die Funktionsweise des Verfahrens wird am Beispiel der Einrichtung 1 gemäß der Fig. 1 und der Fig. 2a,2b näher erläutert.

In Fig. 1,1a,1b ist in einer schematischen Darstellung ine Einrichtung 1 zum Rühren einer im flüssigen Zustand befindlichen Flüssigkeit in Form einer metallischen Schmelze 2 unter Verwendung eines in der horizontalen Ebene eine Lorentzkraft F_{L} erzeugenden, rotierenden Magnetfeldes gezeigt, wobei die Einrichtung 1 zumindest enthält
- einen zylindrischen Behälter 13 mit der darin befindlichen flüssigen Schmelze 2, wie in Fig. 2a gezeigt ist, oder 21,22, wie in Fig. 2b gezeigt ist,
- eine den Behälter 13 umgebende zentralsymmetrische Anordnung 3 von mindestens drei Paaren 31,32,33 von Induktionsspulen zur Ausbildung eines eine Lorentzkraft F_{L} erzeugenden, rotierenden Magnetfeldes und
- mindestens einen Temperatursensor 10 zur Temperaturmessung der Flüssigkeit 2,21,22 im Behälter 13.

Die Paare 31,32,33 der Induktionsspulen stehen mit einer Steuer-/Regeleinheit 12 in Verbindung, die über eine angeschlossene Stromversorgungseinheit 11 einen Drehstrom I_{D} an die Paare 31,32,33 von Induktionsspulen weiterleitet, wobei die Phasenlage des die Paare 31,32,33 der Induktionsspulen speisenden Drehstromes I_{D} in regelmäßigen, zeitlichen Abständen entsprechend der vorgegebenen Periodendauer T_{PM} für die Durchmischung im flüssigen Zustand oder T_{PE} für die Durchmischung ab Beginn der Erstarrung um 180° verschoben wird und damit eine Umkehrung der Drehrichtung des Magnetfeldes und der die Strömung antreibenden Lorentzkraft F_{L} erreicht wird, wobei die Steuer-/Regeleinheit 12 mit dem Temperatursensor 10 in Verbindung steht, dessen Temperaturdaten zum Zeitpunkt des Erstarrungsbeginns das Umschalten der Periodendauer von T_{PM} zu T_{PE} auslösen.

Der zylindrische Behälter 13 ist mit der flüssigen, elektrisch leitfähigen ersten Schmelze 2 gefüllt. Der Behälter 13 befindet sich zentralsymmetrisch inmitten der Anordnung 3 der Induktionsspulenpaare 31,32,33, wie in Fig. 1b gezeigt ist. Die Induktionsspulenpaare 31,32,33 werden von einer Stromversorgungseinheit 11 mit einem Drehstrom I_{D} in Form eines Drei-Phasenwechselstroms gespeist und erzeugen ein um die Symmetrieachse 14 des Behälters 13 rotierendes, mit der Drehrichtung 15 (Pfeilrichtung) horizontal ausgerichtetes Magnetfeld. Die zeitliche Änderung der Magnetfeldstärke erzeugt eine Lorentzkraft F_{L} mit einer dominierenden azimutalen Komponente, welche die Schmelze 2 in Fig. 2a oder 21,22 in Fig. 2b in eine Drehbewegung versetzt. Die Stromversorgungseinheit 11 der Induktionsspulenpaare 31,32,33 ist mit der Steuer-/Regeleinheit 12 verbunden, welche in vorgegebenen zeitlichen Abständen eine Verschiebung der Phasen des Drei-Phasenwechselstromes I_{D} bewirkt. Die Phasenverschiebung hat zur Folge, dass sich die Drehrichtung 15 des horizontal ausgerichteten Magnetfeldes während des Phasenwechsels in die Drehrichtung 16 umkehrt, wie in Fig. 1b gezeigt ist.

Das Verfahren kann eingesetzt werden, beispielsweise um die Temperaturverteilung in einer einkomponentigen Schmelze 2, wie in Fig. 2a gezeigt ist, zu homogenisieren oder um einen Konzentrationsausgleich in entmischten mehrkomponentigen Schmelzen 21,22, wie in Fig. 2b gezeigt ist, herbeizuführen, wobei sich die Schmelze 22 mit der höheren Dichte vor Beginn des Mischens im unteren Teil des Behälters 13 befindet und von der leichteren Schmelze 21 bedeckt wird.

Das Verfahren zum elektromagnetischen Rühren basiert auf einer periodischen Umkehr der Richtung der die Strömung antreibenden Lorentzkraft F_{L}. Der Charakter der Strömung wird durch einen periodischen Wechsel der Drehrichtung 15-16,16-15 des Magnetfeldes B₀ bestimmt. Zum Zeitpunkt der Richtungsumkehr wird die Strömung gebremst und die Schmelze 2;21,22 in die entgegengesetzte Richtung beschleunigt. Die Lorentzkraft F_{L} variiert in axialer Richtung mit der zugehörigen Kraftkomponente und besitzt ein Maximum in der Mittelebene 17 des Behälters 13. Bei einer Umpolung der Drehrichtung 15 des Magnetfeldes wird die Schmelze 2;21,22 in der Umgebung der Mittelebene 17 stärker abgebremst und in die Gegenrichtung 16 beschleunigt als dies in der Nähe des Bodens 4 des Behälters 13 und der freien Oberfläche 5 der Fall ist. Die Ungleichzeitigkeiten bei der Richtungsumkehrung 15-16,16-15 der Strömung erzeugen starke Gradienten der Rotationsbewegung in axialer Richtung der Symmetrieachse 14. Das Auftreten derartiger Gradienten führt, wie in Fig. 1c gezeigt ist, zu einer Anfachung der meridionalen Sekundärströmung 18. Im Zeitraum der Umkehr der Strömungsrichtung tritt somit eine intensive Sekundärströmung 18 bei gleichzeitig schwach ausgeprägter Rotationsbewegung 19 auf. Die Durchmischung der Schmelze 2;21,22 wird umso effizienter, je besser die Intensitäten von primärer azimutaler Rotationsbewegung 19 und der meridionalen Sekundärströmung 18 einander angenähert werden können. Erreicht werden kann dies über einen längeren Zeitraum hinweg durch ständig wiederkehrende Richtungswechsel des Magnetfeldes B₀. In diesem Zusammenhang spielt, wie in Fig. 1d,1e gezeigt ist, die Einstellung der Periodendauer T_{P} eine entscheidende Rolle. Ist die Periodendauer T_{P} zu lang, nimmt die primäre azimutale Rotationsbewegung 19 im Vergleich zur meridionalen Sekundärströmung 18 deutlich an Intensität zu. Eine kürzere Periodendauer T_{P} ist von Vorteil, da häufigere Richtungswechsel 15-16,16-15 die Sekundärströmung 18 verstärken. Wird die Periodendauer T_{P} aber zu klein, kann die Schmelze 2;21,22 nicht ausreichend beschleunigt werden, sowohl primäre Rotationsbewegung 19 als auch Sekundärströmung 18 verlieren an Intensität. Somit existiert, wie in Fig. 1e gezeigt ist, ein bestimmter optimaler Wert der Periodendauer T_{P}, der von der Magnetfeldstärke B₀, Größe und Form des Volumens und den Materialeigenschaften der Schmelze 2;21,22 abhängt.

Ein effizientes Rühren der flüssigen Schmelze 2;21,22, d.h. eine maximierte Rührwirkung bei möglichst geringem Energieaufwand, wird erreicht, wenn die Periodendauer T_{P} gemäß Fig. 1d wie folgt festgelegt wird: $0.5 ⋅ {t}_{i . a .} < {T}_{P} < 1.5 ⋅ {t}_{i . a .}$

Der Parameter t_{i.a.} ist die sogenannte Einstellzeit (engl. initial adjustment time) und bezeichnet die Zeitskale, in der sich nach einem abrupten Zuschalten eines rotierenden Magnetfeldes in einer Schmelze 2;21,22, die sich zuvor im Ruhezustand befand, der für die meridionale Sekundärströmung 18 typische Doppelwirbel herausbildet. Die Einstellzeit t_{i.a.} wird durch folgende Gleichung definiert ${t}_{i . a .} = {C}_{g} ⋅ {\left({B}_{0} \sqrt{\frac{σω}{ρ}}\right)}^{- 1} ,$ wobei die Variablen σ, ρ, ω und B₀ die elektrische Leitfähigkeit und die Dichte der Schmelze, die Frequenz und die Amplitude des Magnetfeldes bezeichnen, während die Konstante C_{g} den Einfluss von Größe und Form des Schmelzenvolumens beschreibt und Zahlenwerte zwischen Drei und Fünf annehmen kann.

In einem Plexiglaszylinder 13 mit einem Durchmesser 2r und einer Höhe von je 60mm wurde die Strömung einer GalnSn-Schmelze 21,22 mit Hilfe des Ultraschall-Doppler-Verfahrens vermessen. Fig. 3 zeigt den entlang einer axialen Linie bei r = 18mm gemessenen quadratischen Mittelwert der vertikalen Geschwindigkeit U_{z}² in Abhängigkeit von der Periodendauer T_{P}. Die experimentellen Ergebnisse belegen die Existenz einer bestimmten Periodendauer T_{P}, bei der die Intensität der meridionalen Sekundärströmung 18 ein Maximum erreicht. Die Lage des Maximums U_{zmax}² variiert mit der Magnetfeldstärke und entspricht der jeweiligen Einstellzeit t_{i.a.}.

Mit der Erfindung können verschiedene Schmelzen 21,22, wie in Fig. 2b gezeigt ist, miteinander vermischt werden. Z.B. können sich in dem zylindrischen Behälter 13 je zur Hälfte flüssiges Blei 22 und flüssiges Zinn 21 befinden. Das Blei 22 ist deutlich schwerer und lagert vor Beginn des Mischens in der unteren Hälfte des Behälters 13. Zu einem definierten Zeitpunkt wird das rotierende Magnetfeld B₀ zugeschaltet, dessen Drehrichtung in regelmäßigen, zeitlichen Abständen umgekehrt wird. Die Fig.4 und die Fig.4a,4b,4c enthalten die Ergebnisse numerischer Simulationen bei einem Magnetfeld von 1 mT im Hinblick auf die Konzentrationsverteilung von Blei (schwarz) 22 und Zinn (weiß) 21 in einer r-z-Halbebene nach einer bestimmten Zeit von 20s, wobei
Fig. 4a mit T_{P} = 0
Fig. 4b mit T_{P} = 1.03 t_{i.a.}
Fig. 4c mit T_{P} = 2 t_{i.a.}

Ein Vergleich der in Fig. 5 dargestellten Ergebnisse numerischer Simulationen zur Mischung der Zinn-Konzentration *C_{Sn}* in der unteren Behälterhälfte für eine zeitliche Entwicklung der volumengemittelten Sn-Konzentration im unteren Behältervolumen für verschiedene Szenarios in Bezug auf die Strömungen in Fig. 4a,4b,4c $< {C}_{Sn} > = \frac{4 {\int }_{0}^{{H}_{0} / 2} {\int }_{0}^{{R}_{0}} {C}_{Sn} r dr dz}{{R}_{0}^{2} {H}_{0}}$ für verschieden eingestellte Werte für die Periodendauer T_{P} zeigt, dass die Durchmischung am schnellsten für die Periodendauer T_{P} ≈ t_{i.a.} vonstatten geht. Die Darstellung wird durch die zeitliche Entwicklung der Zinn-Konzentration 21 in der unteren Behälterhälfte (R₀ - Radius, H₀ - Höhe des Behälters) bestätigt, welche in Fig. 4b dargestellt ist. Besonders festzuhalten ist in diesem Zusammenhang, dass bei der Einstellung eines ungeeigneten Wertes der Periodendauer T_{P} im Hinblick auf eine Homogenisierung des Schmelzenvolumens schlechtere Ergebnisse erzielt werden als bei der Anwendung eines kontinuierlich rotierenden Magnetfeldes.

Die in Fig. 2 dargestellte Einrichtung 1 des mit einer elektrisch leitfähigen Schmelze 2 gefüllten zylindrischen Behälters 13 in der Anordnung 3 von Induktionsspulenpaaren 31,32,33, wie in Fig. 1,1a,1b gezeigt ist, kann durch eine Kühleinrichtung 23 für die Erstarrung metallischer Schmelzen 2 ergänzt sein. Die Kühleinrichtung 23 enthält einen Metallblock 6, in dessen Innern Kühlkanäle 7 vorhanden sind. Der Behälter 13 steht auf dem Metallblock 6. Die im Innern des Metallblocks 6 befindlichen Kühlkanäle 7 werden während des Erstarrungsprozesses von einem Kühlmittel durchflossen. Mittels der Kühleinrichtung 23 wird der Schmelze 2 die Wärme nach unten entzogen. Eine thermische Isolierung 8 des Behälters 13 verhindert Wärmeverluste in radialer Richtung. Am Boden 4 und den Seitenwänden 20 des Behälters 13 ist mindestens ein Temperatursensor 10, z.B. in Form eines Thermoelements angebracht. Die Temperaturmessungen ermöglichen eine Überwachung des Beginns und des Verlaufs des Zustandes der Erstarrung und ermöglichen eine zeitnahe Anpassung der Magnetfeldparameter (z.B. B₀ und T_{P}) durch die mittels der Steuer-/Regeleinheit 12 gesteuerte Stromversorgungseinheit 11 an die einzelnen Stadien des Erstarrungsprozesses.

Zum weiterführenden Rühren der erstarrenden Schmelze 2 wird die periodische Umkehr der Richtung der die Strömung antreibenden Lorentzkraft F_{L} fortgesetzt. Die Periodendauer T_{PE} wird, wie in Fig.1d gezeigt ist, derart eingestellt, dass die Schmelze 2 gut durchmischt wird und die Richtung der meridionalen Sekundärströmung 18 in der Umgebung der Erstarrungsfront einem ständigen Richtungswechsel unterliegt.

Al-Si-Legierungen 21,22 können in der Einrichtung 1 gemäß Fig. 1,2b temperaturkontrolliert gerichtet erstarren. Die erhaltenen Gefügeeigenschaften werden anhand der Fig. 6a, 6b, 6c, 7a, 7b und 8 bezüglich der Ausbildung kolumnarer Dendriten, der Kornfeinung und der Entmischung näher erläutert:

Fig. 6 zeigt das Makrogefüge im Längsschnitt zylindrischer Blöcke einer Al-7wt%Si-Legierung, z.B. bei einem Durchmesser von 50mm und einer Höhe von 60mm, die unter Einwirkung eines rotierenden Magnetfeldes bei einer Feldstärke B₀ von 6.5mT gerichtet erstarrt wurden. Im hier vorliegenden Fall wurde das Magnetfeld mit einer zeitlichen Verzögerung von 30s nach Beginn der Erstarrung am Behälterboden eingeschaltet. Im Zeitraum bis zum Einsetzen der elektromagnetisch angetriebenen Strömung wächst ein grobes kolumnares Gefüge parallel zur Symmetrieachse des Behälters. Im Fall eines kontinuierlich wirkenden rotierenden Magnetfeldes bildet sich zunächst ein modifiziertes kolumnares Gefüge, wie in Fig. 7a gezeigt, heraus, d.h. die kolumnaren Körner werden feiner und wachsen zur Seite geneigt. In der Mitte des Probekörpers ist ein Morphologieübergang vom kolumnaren zum equiaxialen Kornwachstum zu beobachten. An der Erstarrungsfront transportiert die Sekundärströmung Si-reiche Schmelze zur Symmetrieachse 14 hin. Dies führt zu typischen Entmischungsmustern, die eine Verarmung eutektischer Phasen in den Randzonen und eine Konzentration im Bereich der Symmetrieachse 14 aufweisen. Dies ist gleichbedeutend mit einer Erhöhung des Anteils an Primärkristallen nahe der Seitenwände und Reduzierung des Anteils an Primärkristallen im Zentrum der Probe.

In Fig. 8 ist eine radiale Verteilung des Flächenanteils an Primärkristallen in Al-7wt%Si-Proben (mit sieben Gewichtsanteilen Si), die unter Magnetfeldeinfluss mit Variation der Pulsdauer T_{P} erstarrt wurden.

Die Fig. 6 bis 8 zeigen, dass im Falle des elektromagnetischen Rührens mit Richtungswechsel des Magnetfeldes mit Einschalten des Magnetfeldes ein direkter Übergang zum equiaxialen Kornwachstum erreicht werden kann. Der periodische Wechsel der Drehrichtung des Magnetfeldes führt in jedem Fall zu einer Verringerung der Entmischung, die bei geeigneter Wahl der Pulsdauer T_{P} auch nahezu völlig vermieden, wie in Fig. 7b gezeigt ist, werden kann.

Die Vorteile der Erfindung bestehen im Folgenden:
- Ausbildung einer intensiven, dreidimensionalen Strömung im Innern der Metallschmelze 2;21,22,
- sehr gute Durchmischung der Metallschmelze 2;21,22 durch intensive meridionale Sekundärströmung 18,
- geringerer Energieaufwand im Vergleich zum kontinuierlich rotierenden Magnetfeld, da nicht der überwiegende Teil der aufgewendeten Energie für in die Aufrechterhaltung der azimutalen Rotationsströmung aufgebracht werden muss, und ein höherer Energieanteil in die für die Durchmischung effektivere meridionale Sekundärströmung 18 aufgebracht wird,
- die erfindungsgemäß festgelegte Frequenz der periodischen Richtungsumkehr der meridionalen Sekundärströmung 18 ermöglicht bestimmbare Werte für die Durchmischung oder bei gerichteter Erstarrung,
- Störungen und Auslenkungen der freien, in Fig. 1,2a,2b dargestellten Oberfläche 5 der Schmelze 2;21,22 mit unerwünschten Effekten, wie Schlackeneinschlüsse, werden vermieden,
- bei der gerichteten Erstarrung kann die Ausbildung von Entmischungszonen im Erstarrungsgefüge, die die mechanischen Eigenschaften verschlechtern, vermieden werden,
- nur ein Magnetsystem und damit geringerer apparativer und regelungstechnischer Aufwand gegenüber übereinander angeordneten, gegenläufig rotierenden Systemen sind erforderlich.

Die Anwendung der Erfindung kann für das Mischen von Metallschmelzen 2;21,22, für das Stranggießen, zur gerichteten Erstarrung von vermischten metallischen Legierungen und zur gerichteten Erstarrung von Halbleiterschmelzen u.a. eingesetzt werden.

### Bezugszeichenliste

- 1: Einrichtung
- 2: erste Schmelze
- 3: Anordnung von Induktionsspulen
- 31: erstes Paar Induktionsspulen
- 32: zweites Paar Induktionsspulen
- 33: drittes Paar Induktionsspulen
- 4: Bodenplatte
- 5: Oberfläche
- 6: Metallblock
- 7: Kühlkanäle
- 8: Isolierung
- 9: Kühlkörper
- 10: Temperatursensor
- 11: Stromversorgungseinheit
- 12: Steuer-/Regeleinheit
- 13: Behälter
- 14: Symmetrieachse
- 15: Erste Drehrichtung
- 16: zweite Drehrichtung
- 17: Mittelebene
- 18: meridionale Sekundärströmung
- 19: azimutale Rotationsströmung
- 20: Seitenwände
- 21: zweite Schmelze
- 22: dritte Schmelze
- 23: Kühleinrichtung
- T_{P}: Periodendauer
- T_{PM}: Periodendauer bei Durchmischung
- T_{PE}: Periodendauer zu Beginn der Erstarrung
- T_{Pause}: Pausendauer
- t_{i.a}: Einstellzeit

## Patentansprüche

1. Verfahren zum elektromagnetischen Rühren von elektrisch leitenden Flüssigkeiten (2,21,22) im flüssigen Zustand und/oder im Zustand des Beginns der Erstarrung der Flüssigkeit (2,21,22) unter Verwendung eines in der horizontalen Ebene eine Lorentzkraft (F_{L}) erzeugenden, rotierenden Magnetfeldes, **dadurch gekennzeichnet,**
**dass** die Drehrichtung (15,16) des in der horizontalen Ebene rotierenden Magnetfeldes in regelmäßigen, zeitlichen Abständen in Form einer Periodendauer (T_{P}) gewechselt wird, wobei die Frequenz des Richtungswechsels der Bewegung des Magnetfeldvektors derart eingestellt wird,
**dass** im Zustand der Durchmischung der flüssigen Flüssigkeit (2,21,22) eine Periodendauer (T_{P}) zwischen zwei Richtungswechseln des Magnetfeldes in einem Zeitintervall (ΔT_{PM}) in Abhängigkeit von der Einstellzeit (t_{i.a.}) mit der Bedingung $0.5 ⋅ {t}_{i . a .} < {T}_{PM} < 1.5 ⋅ {t}_{i . a .}$ vorgesehen wird, und dass zu Beginn des Zustandes der Erstarrung der Flüssigkeit (2,21,22) eine Periodendauer (T_{P}) zwischen zwei Richtungswechseln des Magnetfeldes in einem Zeitintervall (ΔT_{PE}) in Abhängigkeit von der Einstellzeit t_{i.a.} mit der Bedingung $0.8 ⋅ {t}_{i . a .} < {T}_{PE} < 4 ⋅ {t}_{i . a}$ eingestellt wird, wobei die Einstellzeit (t_{i.a.}) durch die Gleichung ${t}_{i . a .} = {C}_{g} ⋅ {\left({B}_{0} \sqrt{\frac{σω}{ρ}}\right)}^{- 1}$ gegeben wird, in der sich nach einem Zuschalten des rotierenden Magnetfeldes in einer sich im Ruhezustand befindenden Flüssigkeit (2;21,22) der Doppelwirbel der meridionalen Sekundärströmung (18) ausbildet, und σ als elektrische Leitfähigkeit, p als Dichte der Flüssigkeit (2,21,22), ω als Frequenz und B₀ als Amplitude des Magnetfeldes und C_{g} als Konstante für den Einfluss von Größe und Form des Volumens der Flüssigkeit (2,21,22) definiert werden.

2. Verfahren nach Anspruch 1,
**dadurch gekennzeichnet,**
**dass** zur Ausbildung des rotierenden Magnetfeldes ein Drehstrom (I_{D}) in Form eines Drei-Phasenwechselstroms an mindestens drei an einem zylindrischen, die Flüssigkeit (2,21,22) enthaltenden Behälter (13) platzierte Paare (31,32,33) von Induktionsspulen angelegt wird.

3. Verfahren nach Anspruch 1 oder 2,
**dadurch gekennzeichnet,**
**dass** in den Behälter (13) als elektrisch leitende Flüssigkeiten metallische oder Halbleiterschmelzen (2,21,22) eingefüllt werden.

4. Verfahren nach mindestens einem vorhergehenden Anspruch,
**dadurch gekennzeichnet,**
**dass** entsprechend der sich im Verlauf des Zustands der gerichteten Erstarrung verringernden Höhe (H₀) des Volumens der Schmelze (2;21,22) die Amplitude (B₀) des Magnetfeldes nachgeregelt wird.

5. Verfahren nach Anspruch 4,
**dadurch gekennzeichnet,**
**dass** im Zustand einer temperaturkontrolliert gerichteten Erstarrung die Amplitude (B₀) des Magnetfeldes entsprechend dem Prozeßverlauf so erhöht wird, dass die Amplitude (B₀) dem jeweiligen Maximum der beiden Werte ${B}_{1} = \sqrt{\frac{ρ}{σω}} ⋅ \frac{100 ⋅ {V}_{sol}}{{H}_{0}}$ und ${B}_{2} = \sqrt{\frac{ρ}{σω}} ⋅ \frac{40 ⋅ {V}_{sol}^{\frac{3}{2}}}{\sqrt{{H}_{0} v}}$ entspricht, wobei v als kinematische Viskosität der Schmelze (2,21,22), Vₛₒₗ als Erstarrungsgeschwindigkeit und H₀ als Höhe des Schmelzenvolumens und B₁ und B₂ als untere Grenzwerte der Amplitude des Magnetfeldes B₀ definiert werden.

6. Verfahren nach Anspruch 1 bis 4,
**dadurch gekennzeichnet,**
**dass** die jeweiligen Periodendauern bei Durchmischung (T_{PM}) und Erstarrungsbeginn (T_{PE}), in denen das Magnetfeld zugeschaltet anliegt, durch Pausen der Pausendauer (T_{Pause}), in denen kein Magnetfeld an der Schmelze (2,21,22) anliegt, unterbrochen werden, wobei die Pausendauer (T_{Pause}) zur jeweiligen Periodendauer (T_{P}) mit T_{Pause} ≤ 0.5·T_{P} eingestellt wird.

7. Verfahren nach Anspruch 1 bis 6,
**dadurch gekennzeichnet,**
**dass** bei der Modulierung des Verlaufs der Lorentzkraft (F_{L}) anstelle der Rechteckfunktion pulsförmige Funktionen, beispielsweise Sinus-, Dreiecks oder Sägezahnfunktion, realisiert werden, wobei der Verlauf und der Maximalwert der Amplitude (B₀) des Magnetfeldes so festgelegt werden, dass sich für die pulsförmigen Funktionen ein identischer Energieeintrag ergibt.

8. Verwendung des Verfahrens gemäß einem der Ansprüche 1 bis 7zum elektromagnetischen Rühren von elektrisch leitenden Flüssigkeiten (2,21,22) in Form von metallischen Schmelzen in metallurgischen Prozessen oder in Form von Halbleiterschmelzen in der Kristallzüchtung, zur Reinigung von Metallschmelzen, beim Stranggießen oder bei der Erstarrung metallischer Werkstoffe.

## Claims

1. Method for the electromagnetic stirring of electrically conductive fluids (2, 21, 22) in the liquid state and/or in the state at the beginning of the solidification of the fluid (2, 21, 22) by using a rotating magnetic field which produces a Lorentz force (F_{L}) in the horizontal plane, **characterized in that** the direction of rotation (15, 16) of the magnetic field rotating in the horizontal plane is changed in regular time intervals in the form of a period (T_{P}), the frequency of the change in direction of the movement of the magnetic field vector being set in such a way that in the state of the mixing of the liquid fluid (2, 21, 22) a period (T_{P}) between two changes in direction of the magnetic field in a time interval (ΔT_{PM}) is provided as a function of the initial adjustment time (t_{i.a.}) with the condition that $0.5 ⋅ {t}_{i . a .} < {T}_{PM} < 1.5 ⋅ {t}_{i . a .} ,$ and that at the beginning of the state of solidification of the fluid (2, 21, 22) a period (T_{P}) is adjusted between two changes in direction of the magnetic field in a time interval (ΔT_{PE}) as a function of the initial adjustment time t_{i.a.} with the condition that $0.8 ⋅ {t}_{i . a .} < {T}_{PE} < 4 ⋅ {t}_{i . a} ,$ the initial adjustment time (t_{i.a.}) being given by the equation ${t}_{i . a .} = {C}_{g} ⋅ {\left({B}_{0} \sqrt{\frac{σω}{ρ}}\right)}^{- 1}$ in which after the rotating magnetic field is switched on in a fluid (2; 21, 22) in a state of rest the double vortex of the meridional secondary flow (18) is formed, and σ is defined as the electrical conductivity, ρ as the density of the fluid (2, 21, 22), ω as a frequency and B₀ as the amplitude of the magnetic field, and C_{g} is defined as a constant for the influence of the size and shape of the volume of the fluid (2, 21, 22).

2. Method according to Claim 1, **characterized in that** in order to form the rotating magnetic field a rotary current (I_{D}) in the form of a three-phase alternating current is applied to at least three pairs (31, 32, 33) of induction coils placed on a cylindrical container (13) containing the fluid (2, 21, 22).

3. Method according to Claim 1 or 2, **characterized in that** metal or semiconductor melts (2, 21, 22) are poured as electrically conductive fluids into the container (13).

4. Method according to at least one preceding claim, **characterized in that** the amplitude (B₀) of the magnetic field is corrected in accordance with the height (H₀) of the volume of the melt (2; 21, 22), which decreases in the course of the state of the directional solidification.

5. Method according to Claim 4, **characterized in that** in the state of a directional solidification under temperature control the amplitude (B₀) of the magnetic field is increased in accordance with the course of the process such that the amplitude (B₀) corresponds to the respective maximum of the two values ${B}_{1} = \sqrt{\frac{ρ}{σω}} ⋅ \frac{100 ⋅ {V}_{sol}}{{H}_{0}}$ and ${B}_{2} = \sqrt{\frac{ρ}{σω}} ⋅ \frac{40 ⋅ {V}_{sol}^{\frac{3}{2}}}{\sqrt{{H}_{0} v}}$ v being defined as the kinematic viscosity of the melt (2, 21, 22), Vₛₒₗ being defined as the rate of solidification, and H₀ being defined as the height of the melt volume and B₁ and B₂ as lower limit values of the amplitude of the magnetic field B₀.

6. Method according to Claims 1 to 4, **characterized in that** the respective periods during mixing (T_{PM}) and the beginning of solidification (T_{PE}) in which the magnetic field is present and switched on are interrupted by pauses of pause duration (T_{Pause}) in which no magnetic field is present at the melt (2, 21, 22), the pause duration (T_{Pause}) being adjusted relative to the respective period (T_{P}) with T_{Pause} ≤ 0.5 · T_{P}.

7. Method according to Claims 1 to 6, **characterized in that** pulsed functions, for example a sine, triangle or sawtooth function, are implemented instead of the rectangular function when modulating the profile of the Lorentz force (F_{L}), the profile and the maximum value of the amplitude (B₀) of the magnetic field being defined such that an identical energy input results for the pulsed functions.

8. Use of the method according to one of Claims 1 to 7 for the electromagnetic stirring of electrically conductive fluids (2, 21, 22) in the form of metallic melts in metallurgical processes, or in the form of semiconductor melts in crystal growth for the purpose of cleaning metal melts, during continuous casting or during the solidification of metallic materials.

## Revendications

1. Procédé pour l'agitation électromagnétique de liquides électro-conducteurs (2, 21, 22) à l'état liquide et/ou à l'état de début de solidification du liquide (2, 21, 22) en utilisant un champ magnétique rotatif générant une force de Lorentz (F_{L}) dans le plan horizontal, **caractérisé en ce que**,
le sens de rotation (15, 16) du champ magnétique rotatif dans le plan horizontal est alterné à intervalles temporels réguliers sous la forme d'une durée périodique (T_{P}), dans lequel la fréquence du changement de direction du mouvement du vecteur de champ magnétique est réglée de manière à
ce qu'à l'état de mélange du liquide (2, 21, 22) à l'état liquide, une durée périodique (T_{P}) entre deux changements de direction du champ magnétique est prévue dans un intervalle de temps (ΔT_{PM}) en fonction du temps de réglage (t_{i.a.}) avec pour condition que $0,5 \cdot {t}_{i . a .} < {T}_{PM} < 1,5 \cdot {t}_{i . a .} ,$ et qu'au début de l'état de solidification du liquide (2, 21, 22), une durée de période (T_{P}) entre deux changements de direction du champ magnétique dans un intervalle de temps (ΔT_{PE}) est prévue en fonction du temps de réglage t_{i.a.} avec pour condition que $0,8 \cdot {t}_{i . a .} < {T}_{PE} < 4 \cdot {t}_{i . a .} ,$ dans lequel le temps de réglage (t_{i.a.}) est donné par l'équation ${t}_{i . a .} = {C}_{g} ⋅ {\left({B}_{0} \sqrt{\frac{σω}{ρ}}\right)}^{- 1} ,$ où, après une activation du champ magnétique rotatif dans un liquide (2; 21, 22) se trouvant à l'état de repos, le double vortex de l'écoulement secondaire méridional (18) se forme, et où l'on définit σ en tant que conductivité électrique, p en tant que densité du liquide (2, 21, 22), ω en tant fréquence et B₀ en tant qu'amplitude du champ magnétique et C_{g} en tant que constante pour l'influence de taille et de forme du volume du liquide (2, 21, 22).

2. Procédé selon la revendication 1,
**caractérisé en ce que**,
pour la formation du champ magnétique rotatif, on applique un courant triphasé (I_{D}) sous la forme d'un courant alternatif triphasé à au moins trois paires (31, 32, 33) de bobines d'induction placées au niveau d'un récipient (13) cylindrique contenant le liquide (2, 21, 22).

3. Procédé selon la revendication 1 ou 2,
**caractérisé en ce que**
l'on remplit le récipient (13) avec des fontes métalliques ou semi-conductrices (2, 21, 22) en tant que liquides électro-conducteurs.

4. Procédé selon l'une au moins des revendications précédentes,
**caractérisé en ce que**,
conformément à la hauteur (H₀) se réduisant au cours de l'état de la solidification dirigée du volume de la fonte (2; 21, 22), l'amplitude (B₀) du champ magnétique est réajustée.

5. Procédé selon la revendication 4,
**caractérisé en ce que**,
à l'état d'une solidification dirigée de manière contrôlée en température, l'amplitude (B₀) du champ magnétique est augmentée de manière correspondante au déroulement du processus de sorte que l'amplitude (B₀) correspond au maximum respectif des deux valeurs ${B}_{1} = \sqrt{\frac{ρ}{σω}} ⋅ \frac{100 ⋅ {V}_{sol}}{{H}_{0}}$ et ${B}_{2} = \sqrt{\frac{ρ}{σω}} ⋅ \frac{40 ⋅ {V}_{sol}^{\frac{3}{2}}}{\sqrt{{H}_{0} v}}$ dans lequel on définit *v* en tant que viscosité cinématique de la fonte (2, 21, 22), Vₛₒₗ en tant que vitesse de solidification et H₀ en tant que hauteur de volume de fonte et B₁ et B₂ en tant que valeurs de seuil inférieures du champ magnétique B₀.

6. Procédé selon les revendications 1 à 4, **caractérisé en ce que**
les durées périodiques respectives lors du mélange (T_{PM}) et du début de solidification (T_{PE}), au cours desquelles le champ magnétique est appliqué de façon activée, sont interrompues par des pauses de durée de pause (T_{Pause}) au cours desquelles aucun champ magnétique n'est appliqué à la fonte (2, 21, 22), dans lequel la durée de pause (T_{Pause}) pour la durée de pause respective (T_{P}) est réglée avec T_{Pause} ≤ 0,5•T_{P}.

7. Procédé selon les revendications 1 à 6, **caractérisé en ce que**,
lors de la modulation du cours de la force de Lorentz (F_{L}) on réalise, au lieu de la fonction rectangulaire, des fonctions impulsionnelles, par exemple une fonction sinus, triangle, ou dent de scie, dans lequel le cours et la valeur maximale de l'amplitude (B₀) du champ magnétique sont fixés de sorte à obtenir pour les fonctions en forme d'impulsions un apport d'énergie identique.

8. Utilisation du procédé selon l'une des revendications 1 à 7 pour l'agitation électromagnétique de liquides électro-conducteurs (2, 21, 22) sous la forme de fontes métalliques dans des processus métallurgiques ou sous la forme de fontes semi-conductrices en cristallogenèse, pour la purification de fontes métalliques lors de la coulée continue ou lors de la solidification de matériaux métalliques.
